# EUROPÄISCHE PATENTSCHRIFT

(11) **EP 0 052 733 B1**
(45) Veröffentlichungstag und Bekanntmachung des Hinweises auf die Patenterteilung: **13.06.1984**
(21) Anmeldenummer: 81108073.8
(22) Anmeldetag: 08.10.1981
(51) Int. Cl.: B41M 5/10, B41M 5/12, B41M 5/22

(54) **Mikrokapseln enthaltende Wachsmassen, deren Herstellung und Verwendung**
Microcapsules containing wax compositions, their preparation and use
Compositions cireuses contenant des microcapsules, leur préparation et utilisation

(30) Priorität: 24.11.1980 DE 3044113
(43) Veröffentlichungstag der Anmeldung: 02.06.1982
(73) Patentinhaber: BASF Aktiengesellschaft, 67063 Ludwigshafen (DE)
(72) Erfinder: Hoffmann, Dietrich, D-6701 Roedersheim-Gronau (DE); Sliwka, Wolfgang, Dr., D-6940 Weinheim (DE)

## Beschreibung

Die Erfindung betrifft Mikrokapseln enthaltende Wachsmassen auf der Basis von Mikrokapseln mit einem Wandmaterial aus Melamin-Formaldehyd-Kondensaten, sowie die Herstellung und Verwendung dieser Wachsmassen.

Mikrokapseln enthaltende Wachsmassen sind aus der Patentliteratur bereits seit langem bekannt. So werden in den US-A-30 16 308 und US-A-30 79 351 Mikrokapseln enthaltende Wachsmassen mit Schmelzpunkten zwischen 55 und 175 °C beschrieben. Die Massen können nach verschiedenen Verfahren, z. B. durch Drucken auf Papier als Träger aufgebracht werden. Durch das erstarrende Wachs werden die Mikrokapseln auf dem Träger gebunden. Die durch Sprühtrocknung der in den US-PS beschriebenen Emulsionen enthaltenen trockenen Mikrokapseln haben Durchmesser von 1 bis 50 J.1.m und sind daher für die Herstellung von druckempfindlichen Aufzeichnungsmaterialien nicht geeignet. Die großen Kapseln werden beim Bedrucken oder beim Beschichten mit etwa 5 µm dicken Schichten zerstört. Große Kapseln werden auch bei der Herstellung der Mikrokapseln enthaltenden Wachsmassen durch die relativ hohen Temperaturen und durch die zur Homogenisierung erforderlichen Scherkräfte teilweise zerstört. Daraus resultiert eine geringe Intensität der erhaltenen Durchschrift und eine allmähliche Anfärbung der im Formularsatz anliegenden CF-Schicht (Nehmerschicht).

In der JP-A-73 12 255 wird eine Mikrokapseln enthaltende Wachsmasse für den Spotdruck beschrieben. Die Wachsmasse wird durch Mischen trockener Mikrokapseln mit einer Wachsschmelze in Gegenwart von nichtionischen oberflächenaktiven Mitteln erhalten. Als Kapseln kommen solche mit Wandmaterialien aus Gelatine, Polymeren oder Melamin-Formaldehyd-Kondensaten in Betracht. Mit dieser Masse beschichtetes Papier soll im Formularsatz keine Verfärbung bei der Lagerung geben.

In der DE-A-2719 914 werden druckempfindliche, kohlefreie Durchschreibepapiere auf der Basis von Mikrokapseln enthaltenden Wachsschmelzen beschrieben. Die zur Beschichtung verwendete Wachsmasse wird durch Erwärmen der wasserunlöslichen, funktionelle Gruppen tragenden wachsartigen Substanzen oder den unpolaren Wachsen mit anionischen Dispergiermitteln auf oberhalb der Schmelztemperatur und Dispergieren der trockenen Mikrokapseln in dieser Schmelze hergestellt. Nach den Angaben in der Beschreibung kommen für diese Massen Mikrokapseln mit Wandmaterial auf der Basis von Hydroxypropylcellulose, Methylcellulose, Carboxymethylcellulose, Melaminformaldehyd, polyfunktioneller Isocyanate und deren Präpolymere, polyfunktioneller Säurechloride, Polyamine, Polyole, Epoxide oder Gemischen davon in Betracht. Mikrokapseln mit Wandmaterial aus mit polyfunktionellen Isocyanaten vernetzter Hydroxypropylcellulose sind besonders bevorzugt.

Die Wachsmasse kann auch durch Zugeben der wäßrigen Mikrokapseldispersion zu der Wachsschmelze und Abdestillieren des Wassers im Vakuum hergestellt werden. In diesem Falle muß die wäßrige Kapseldispersion kontinuierlich in dem Maße zu der Wachsschmelze gegeben werden, wie das Wasser abdestilliert, damit die Masse praktisch frei von Wasser ist. Hydroxypropylcellulosekapseln sind bei 70 °C in Gegenwart von Wasser nicht stabil, während trockene Kapseln in Abwesenheit von Wasser bei ca. 95 °C ca. 18 Stunden stabil sein sollen. Aus der Tabelle I in Beispiel II geht jedoch hervor, daß die Mikrokapseln auf Basis von Hydroxypropylcellulose, vernetzt mit Polyisocyanat und nachgehärtet mit Melamin-Formaldehyd und Gelatine in der Wachsschmelze bei 90 °C erheblich durchlässig sind und dementsprechend bei der thermogra-vimetrischen Analyse einen hohen Verlust zeigen.

In der DE-A-2818 976 werden ebenfalls Mikrokapseln enthaltende heißschmelzfähige Wachsmassen beschrieben. Die Wachsmassen werden nach dem bereits in der DE-OS 2719 914, Beispiel 1 angegebenen Verfahren, durch Zugeben der wäßrigen Mikrokapseldispersion zur Wachsschmelze und Entfernen des Wassers im Vakuum hergestellt. Hierbei soll die Dispersion in dem Maße zugegeben werden, wie das Wasser entfernt wird. Um ein rasches Entfernen des Wassers zu erreichen, erfolgt das Mischen mit der Wachsschmelze unter Rühren kontinuierlich in einem Dünnfilmverdampfer.

Als « Suspendiermedium » (Wachs) kommen im Fall der DE-A-28 18 976 auch wasserlösliche Wachse und Harze wie Polyethylenoxidwachs und Polyvinylpyrrolidon in Betracht. Die mit den so hergestellten Wachsmassen erhaltenen kohlefreien Durchschreibepapiere weisen im Vergleich zu entsprechenden Papieren mit Wachsmassen, die mit sprühgetrockneten Mikrokapseln hergestellt wurden, eine verringerte Leistung in der Durchschrift auf.

Da die Beschichtungsmassen der DE-A 28 18 976 und DE-A-2719 914 mehr oder minder leicht gefärbt sind, ist bei weißem Papier die beschichtete Seite entsprechend gefärbt. Da Trübungsmittel wie Titandioxid oder Ton in den Wachsschmelzen Klumpen bilden und sich nur schwierig dispergieren lassen, konnte die Färbung des Wachsauftrags auf diese Weise nicht überdeckt werden. Dieses Problem wird durch die DE-A-28 20 600 dadurch gelöst, daß man zu der wäßrigen Mikrokapseldispersion anorganisches Pigment gibt und diese Mischung durch Sprühtrocknung isoliert. Dabei wird ein fließfähiges Pulver erhalten, das dann in der Wachsschmelze dispergiert wird.

Weiterhin sind aus der DE-A-28 26 939 Mikrokapseln mit sekundären Kapselwänden bekannt, bei denen die primär aus Hydroxypropylcellulose und einem Di- und Polyisocyanat gebildete Kapselwand in einer nachfolgenden Stufe mit Phenol und Aldehyd nachbehandelt wird. Hierbei scheidet sich das durch Kondensation entstehende Polymere auf der zuerst gebildeten Wand ab. Diese Kapseln sollen bei der Herstellung von Mikrokapseln enthaltenden Wachsmassen Vorteile haben, da die Kapseln durch Filtration von der wäßrigen Phase abgetrennt und in dieser Form in die bekannten Wachsschmelzen gegeben werden können. Jedoch wird nur im Beispiel 2 eine Beschichtungsmischung beschrieben. Nach den Angaben des Beispiels 3 liegen die Teilchengrößen der Kapseln von 3,1 bis oberhalb 12,3 µm (25 % sind 12,3 µm), wobei die Kapseln in Form von Agglomeraten vorliegen.

Aus dem Stand der Technik folgt, daß es bis heute nicht gelungen ist, ausreichend stabile Mikrokapseln enthaltende heißschmelzfähige Wachsmassen herzustellen.

Aufgabe der vorliegenden Erfindung war es für den Auftrag nach dem Heißschmelzverfahren stabile Mikrokapseln enthaltende Wachsmassen aufzufinden.

Es wurde gefunden, daß für den geschilderten Zweck hervorragend geeignete Wachsmassen, welche die aus dem Stand der Technik bekannten Schwierigkeiten nicht aufweissen, vorliegen, wenn diese - bezogen auf (a + b + c) - aus
a) 20 bis 55 Gew.-% Mikrokapseln,
b) 79 bis 30 Gew.-% Wachs oder ein Gemisch verschiedener Wachse mit einem Schmelzpunkt zwischen etwa 50 und 140 °C,
c) 1 bis 10 Gew.-% mindestens einem nichtionischen Emulgator, einem Alkalimetallsalz von Montanwachssäuren oder einem Gemisch aus (a) mindestens einem nichtionischen Emulgator und (ß) mindestens einem Alkalisalz von Montanwachssäuren, von C_{1O}- bis C₂ₒ-Fettalkoholsulfaten und/oder von C₁ₒ- bis C₂₀-Alkansulfonaten,
d) 0 bis 20 Gew.-% Pigmente und/oder Füllstoffe,
e) 0 bis 60 Gew.-% flüchtige Anteile und ggf.
f) weitere in solchen Wachsmassen übliche Mittel,

bestehen, wobei das Wandmaterial der Mikrokapseln (a) ein polymeres Melamin-Formaldehyd-Kondensat ist, das durch Kondensation von Melamin mit Formaldehyd, von Methylolmelaminen und/oder deren Methyläthern bei einem Verhältnis von Melamin zu Formaldehyd von 1 : 2 bis 1 : 6 bei pH 3,5 bis 5,5 und Temperaturen von 60 bis 100 °C und 2 bis 10 stündigem Aushärten bei 60 bis 100 °C erhalten wird und wobei das Verhältnis Kernmaterial zu Wandmaterial in der Kapsel 1 : 15 bis 1 : beträgt und die Mikrokapseln einen Durchmesser von 2 bis 10 µm aufweisen.

Für die Wachsmasse ist erfindungswesentlich, daß diese Mikrokapseln enthält, deren Wandmaterial 1) aus Melamin-Formaldehyd-Kondensaten besteht und 2) das Wandmaterial unter den oben angegebenen Bedingungen hergestellt worden ist.

Die erfindungsgemäßen Wachsmassen sind thermisch auch in Gegenwart von Wasser stabil und geben nach dem Auftragen auf Trägermaterial zusammen mit CF-Schichten farbstarke und scharfe Durchschriften. Die CF-Schichten werden in Formularsätzen auch nach längerer Lagerung nicht angefärbt. Eine Verfärbung der CF-Schicht tritt auch dann nicht oder praktisch nicht auf, wenn die Mikrokapseln enthaltende Wachsmasse direkt auf die CF-Schicht aufgetragen wird. Die Wachsmassen gemäß der vorliegenden Erfindung können nach bekannten Verfahren voll- oder teilflächig gleichzeitig oder nach dem Bedrucken des Trägermaterials aufgebracht werden. Man erhält saubere und verzugsfreie glatte Trägermaterialien sogar dann noch, wenn die Wachsmasse bis zu 20 Gew.-% Wasser, bezogen auf (a + b + c) enthält.

Die in den erfindungsgemäßen Wachsmassen enthaltenen Mikrokapseln haben eine Wand, die aus hochvernetzten Melamin-Formaldehyd-Kondensaten besteht. Das Verhältnis Wandmaterial zu Kernmaterial beträgt 1 : 15 bis 1 : 2, vorzugsweise 1 : 10 bis 1 : 4. Das vorteilhafteste Verhältnis ist von der Kapselgröße abhängig. Je größer die Kapsel umso mehr Wandmaterial ist erforderlich. Die für die erfindungsgemäßen Wachsmassen erforderlichen Mikrokapseln werden durch Härtung der primär erhaltenen Kapseln erhalten. Die Härtung erfolgt durch Erwärmen der wäßrigen Kapseldispersionen auf 60 bis 100, vorzugsweise 70 bis 90 °C während 2 bis 10, vorzugsweise 3 bis 6 Stunden. Durch diese Behandlung wird die thermische Beständigkeit und die Beständigkeit gegenüber Wasser in den Wachsschmelzen erhöht. Bei dieser Behandlung wird der Formaldehydgehalt in der wäßrigen Phase erhöht. Der entstandene Formaldehyd kann mit Ammoniak, Aminen oder anderen mit Formaldehyd reagierenden Verbindungen, wie Ethylenharnstoff gebunden werden.

Die primäre Wand wird durch Kondensation von Melamin mit Formaldehyd, von Methylolmelaminen, von Methylolmelaminmethyläthern oder Gemischen davon bei einem Verhältnis von Melamin zu Formaldehyd von 1 : 2 bis 1 : 6, vorzugsweise 1 : 3 bis 1 : 6 erhalten.

Für die vorgesehene Anwendung der Wachsmassen sind Mikrokapseln mit Durchmessern von 2 bis 10, insbesondere von 2 bis 8 µm geeignet.

Die Herstellung der primären Mikrokapseln ist bekannt. Für die Härtung sind alle nach bekannten Verfahren erhältlichen Mikrokapseln mit Wänden aus Melamin-Formaldehydkondensaten geeignet, wenn diese die oben angegebenen Kriterien erfüllen. Bevorzugt sind Mikrokapseln, die nach dem Verfahren der nicht vorveröffentlichten EP-A-26914 älterer Priorität erhalten werden.

Die erfindungsgemäßen Wachsmassen enthalten - bezogen auf (a + b + c) - 20 bis 55, vorzugsweise 30 bis 45 Gew.-% an Mikrokapseln (a). Je höher der Gehalt an (a) in der Wachsmasse ist, umso intensiver werden in der Regel die Durchschriften. Andererseits wird mit steigendem Anteil an Wachs (b) und Pigment (d) die Kapsel gegen Zerstörung geschützt. Da mit steigendem Gehalt an (a) sich auch die Viskosität der flüssigen Wachsmasse erhöht, wird man für Wachsmassen mit hohen Gehalten an (a) solche Wachse nehmen, die niedrigviskose Schmelzen liefern. Dabei wurde gefunden, daß geringe Mengen, z. B. 2 bis 10 Gew.-% an Wasser in der Schmelze viskositätserniedrigend wirken, ohne daß Nachteile bei der Anwendung bzw. auf dem mit solchen Wachsmassen beschichteten Trägermaterial wie Papier auftreten.

Als Wachse kommen vor allem die in Wachsmassen für Heißcarbonverfahren üblicherweise verwendeten wasserunlöslichen Wachse sowohl allein als auch in Form von Mischungenn verschiedener Wachse mit einem Schmelzpunkt von etwa 50 bis 140°C in Betracht. Für die erfindungsgemäßen Wachsmassen sind helle Wachse bevorzugt. Als Wachse kommen natürliche und synthetische in Betracht. Im einzelnen sind z. B. zu nennen : Pflanzenwachse, wie Candelila-Wachs, Carnauba-Wachs ; Kohlenwasserstoffwachse wie Paraffine, Ozokerit und mikrokristalline Wachse ; Montanwachs und daraus hergestellte Wachse wie Montansäuren und deren Ester, Polyethylenwachse, oxidierte mikrokristalline Wachse und Esterwachse.

Daneben können die Mischungen auch hydrophile Wachse, wie Polyethylenglykole, Polypropylenglykole oder deren gemischte Blockcopolymerisate enthalten.

Die Intensität der Durchschrift ist von der als Bindemittel verwendeten Wachsmischung abhängig, wobei nicht nur die Härte sondern auch die Benetzbarkeit eine Rolle spielt. Die Intensität der Durchschrift wird bei Paraffinen mit steigendem Schmelzpunkt der Paraffine (z. B. von 52 nach 69 °C) besser. Mit Esterwachsen auf der Basis Ethylenglykol oder Butandiol und Montansäuren als Bindemittel erhält man intensivere Durchschriften als mit Paraffinen und/oder Montansäuren. Die Intensität der Durchschrift kann auch durch Zusätze von Ethylenoxidaddukten verbessert werden.

Damit die Mikrokapseln in der Wachsschmelze homogen ohne wesentlichen Anteil an Agglomeraten dispergiert (verteilt) werden, enthält die Wachsschmelze 1 bis 10 Gew.-%, bezogen auf (a + b + c), als c) einen oder mehrere nichtionische Emulgatoren, mindestens ein Alkalimetallsalz von Montanwachssäuren oder ein Gemisch aus (a) mindestens einem nichtionischen Emulgator und (ß) mindestens einem Alkalimetallsalz von Montanwachssäuren, von C₁ₒ- bis C_{zo}-Fettalkoholsulfaten und/oder von C₁₀- bis C₂₀-Alkansulfonaten.

Als nichtionische Emulgatoren haben sich für (c) vor allem wasserlösliche Ethylenoxidaddukte an C₁₂- bis C₂₀-Alkanolen, oder C₁₂- bis C₂ₒ-Alkenolen mit 13 bis 30, vorzugsweise 15 bis 25 Mol EO je Mol Alkohol bewährt. In vielen Fällen kann es vorteilhaft sein bis zu 50 % der wasserlöslichen Emulgiermittel durch öllösliche Ethylenoxidaddukte an Alkylphenolen mit 1 bis 3 Alkylgruppen, C₁₂- bis C₂₀-Alkanole oder C₁₂- bis C₂ₒ-Alkenole mit 3 bis 10, vorzugsweise 4 bis 8 EO je Mol Alkohol oder Phenol zu ersetzen.

Als (c) kommen außerdem Alkalimetallsalze von Montanwachssäuren (auch Montansäuren genannt) und Gemische aus (a) einem nichtionischen Emulgator und (ß) Alkalimetallsalzen von Montanwachssäuren, C₁₀- bis C₂₀-Fettalkoholsulfaten und/oder von C₁₀- bis C₂₀-Alkansulfonaten in Betracht.

Als Fettalkoholsulfate, die Salze der Schwefelsäurehalbester von Fettalkoholen sind, sind z. B. solche zu nennen, die sich vom Decanol, Laurylalkohol (Dodecanol-1), Tetradecanol-1, Hexadecanol-1 (Palmitylalkohol), Octadecanol-1 (Stearylalkohol) oder von technischem C_{10/12}-, C_{12/14}-, C_{14/18}-Alkanolgemi- schen ableiten.

Als C₁₀- bis C₂₀-Alkansulfonate kommen die Alkalimetallsalze von z. B. Decan-, Dodecan-, Tridecan-, Tetradecan-, Hexadecan- und Octadecan-sulfonsäure oder Gemische von C_{10/12}-, von C_{12/16}-Alkansulfonsäuren in Betracht.

Als Alkalimetalle sind vor allem die Natrium-, Kalium- und Lithiumsalze zu nennen, von denen die Natrium- und Kaliumsalze bevorzugt sind.

Die Alkalimetallsalze von Montanwachssäuren werden durch Neutralisieren der durch Chromsäureoxidation von Montanwachs erhaltenen Montanwachssäuren mit den entsprechenden Hydrogencarbonaten, Carbonaten oder auch Hydroxiden erhalten. Die Alkalimetallsalze der Montanwachssäuren können isoliert für sich oder vorher in der zu verwendenden Wachsschmelze hergestellt werden.

Von den wasserlöslichen Emulgiermitteln (c) sind Addukte aus Stearylalkohol, Talgfettalkohol oder partiell ungesättigten C_{16/18}-Alkanolgemischen und 15 bis 25 Mol EO je Mol Alkohol besonders bevorzugt.

Als (c) sind Alkalisalze von Montanwachssäuren und Gemische aus (a) nichtionischen Emulgiermitteln, insbesondere den vorstehend genannten, und (ß) Alkalimetallsalzen von Montanwachssäuren, von Cₗₒ- bis C₂₀-Fettalkoholsulfaten und/oder von C₁ₒ- bis C₂ₒ-Alkansulfonaten besonders bevorzugt.

Von diesen sind wegen der besonders guten Dispergierwirkung die Alkalimetallsalze von Montanwachssäuren und Gemische aus diesen Alkalimetallsalzen und EO-Addukten von 15 bis 25 Mol Ethylenoxid je Mol Alkohol an Stearylalkohol, Talgfettalkohol und/oder an Gemischen aus partiell ungesättigten C_{16/18}-Alkanolen ganz besonders bevorzugt.

Bei Anwendung ausreichender Mengen an (c) liegen die Mikrokapseln im Wachs weitgehend bis praktisch vollständig in Form einzelner Teilchen vor. Die Menge an (c) beträgt - bezogen auf (a + b + c) - 1 bis 10, vorzugsweise 3 bis 10 Gew.%, insbesondere 4 bis 9 Gew.%.

Zur Verbesserung der Stabilität der Mikrokapseln in der Wachsbeschichtung können der Wachsmasse deckende Pigmente Füllstoffe oder Gemische davon zugegeben werden, wie sie auch Mikrokapseln enthaltenden wäßrigen Streichfarben zugesetzt werden. Diese Mittel sollen das vorzeitige unbeabsichtigte Zerstören von Kapseln z. B. beim Reiben der Blätter gegeneinander verhindern. Als Pigmente kommen z. B. Titandioxid, Bariumsulfat, Blancfixe und als Füllstoffe z. B. Stärke oder Protein in Form von Körnern oder kugelförmige Teilchen aus Harnstoff-Formaldehyd-Kondensaten mit Teilchendurchmessern zwischen 2 und 20 µm in Betracht.

Wegen der hohen Stabilität der Mikrokapseln gegenüber Wärme auch in Gegenwart von Wasser, kan die Wachsschmelze bis zu 60, vorzugsweise 0 bis 20 Gew.-%, bezogen auf (a + b + c), an Wasser als flüchtigen Anteil (e) enthalten. Der Wasseranteil hat einen vorteilhaften Einfluß auf die Viskosität der Wachsmasse, welche erniedrigt wird und auf die Dispergierung von Mikrokapselagglomeraten bei der Einarbeitung.

Als weitere in Wachsmassen für das Heißschmelzverfahren übliche Mittel (f) kommen solche zur Regulierung der Viskosität in Betracht. So kann die Viskosität der Masse durch Zusätze von Polyethylenwachsen, oxidiertem Polyethylen erhöht oder durch Zugeben von Vaseline, Mineralöl, Stearylamid, Stearinsäureestern, Natriumstearat, Kaliumstearat, Bariumstearat, Natriumpalmitat, Kaliumpalmitat, Natriumoleat, Kaliumoleat, Calciumstearat, Zinkstearat, A-Wachs, in der Schmelze löslichen Polymeren oder Gemischen davon gesenkt werden.

Die erfindungsgemäßen Wachsmassen können nach verschiedenen Verfahren hergestellt werden.
1) Die Kapseln werden aus der wäßrigen Dispersion isoliert, z. B. durch Aufrahmen und Filtrieren oder durch Zentrifugieren. Die erhaltenen feuchten Kapseln, die ca. 40 % Wasser enthalten, werden in die Emulgiermittel enthaltende Wachsschmelze eingetragen. Das eingebrachte Wasser kann gegebenenfalls entfernt werden, z. B. durch Destillation im Vakuum. Das Wasser kann jedoch ohne Nachteile in der Wachsmasse verbleiben. Die Mikrokapseln liegen in der Wachsmasse in Form von Einzelkapseln vor.
2) Die Kapseln werden in der Dispersion gefällt bzw. geflockt, z. B. durch Zugeben von Salzen, insbesondere von Salzen mit mehrwertigen Kation oder durch Zugeben von langkettigen Aminen wie Stearylamin, Diethylhexylamin, Dimethyl-C₁₃ bis C₁ₛ-alkylamin oder 2-Ethylhexylamin, vorzugsweise bei pH 7,0. Die geflockten Kapseln werden isoliert, z. B. durch Zentrifugieren und wie bei 1) in die Wachsschmelze eingearbeitet.
3.1) Die Mikrokapseln werden durch Sprühtrocknung aus der Dispersion isoliert. Die so erhaltenen Pulver bestehen zum überwiegenden Teil aus agglomerierten Mikrokapseln und sind daher in der Wachsschmelze schwieriger zu dispergieren als die nach 1) oder 2) isolierten feuchten Mikrokapseln.

Die Dispergierung der trockenen Kapseln kann durch Zugeben von etwas Wasser zur Wachsschmelze wesentlich erleichtert werden.

Vorzugsweise dispergiert man die durch Sprühtrocknung isolierten Mikrokapseln in der Wachsschmelze in Gegenwart von Alkalimetallsalzen von Montanwachssäuren oder von Gemischen aus (a) nichtionischen Emulgatoren und (ß) Alkalimetallsalzen von Montanwachssäuren, von C_{1O}- bis C₂ₒ-Fettalkoholsulfonaten und/oder C₁₀- bis C_{zo}-Alkansulfonaten als Dispergiermittel (c) und in Gegenwart von 1 bis 15, vorzugsweise 5 bis 15 Gew.%, bezogen auf (a + b + c), Wasser (e).

Besonders bevorzugt sind für diese Herstellung von Mikrokapseln enthaltenden Wachsmassen als (c) Alkalimetallsalze von Montanwachssäuren und Gemische aus Addukten von 15 bis 25 Mol Ethylenoxid an Stearylalkohol, Talgfettalkohol und/oder an partiell ungesättigten C₁ₛ/C₁₈-Alkanolgemischen und Alkalimetallsalzen von Montanwachssäuren.

Die Wassermenge beträgt auch dabei - bezogen auf (a + b + c) - 1 bis 15, vorzugsweise 5 bis 15 Gew.%.

Nach diesem Verfahren erhält man Wachsmassen, die praktisch frei von Mikrokapselagglomeraten sind.

3.2) Die Isolierung der Mikrokapseln durch Sprühtrocknung kann variiert werden :
3.2.1) So kann es z. B. zweckmäßig sein, die wäßrige, das Schutzkolloid enthaltende Phase durch Wasser auszutauschen, indem man die abzentrifugierten Kapseln in Wasser, das gegebenenfalls niedermolekulare Emulgiermittel enthält, anrührt und wieder zentrifugiert und diesen Vorgang 1 bis 3 mal wiederholt.
3.2.2) Man kann aber auch so verfahren, daß der Kapseldispersion die später benötigten Mengen an Abstandshaltern (d) und/oder Emulgatoren (c) zugegeben werden und dann die Kapseln durch Sprühtrocknung isoliert werden. Das erhaltene Pulver wird dann in die Wachsschmelze eingearbeitet. Auch die nach 3.2.1 und 3.2.2 erhaltenen Kapseln sind in der Wachsschmelze schwieriger zu dispergieren als die nach 1) oder 2) isolierten Mikrokapseln. Nach dem obenstehenden Verfahren 3.1 erhält man jedoch einwandfreie, praktisch agglomeratfreie Mikrokapseln enthaltende Wachsmassen.
3.2.3) Die Dispergierung der trockenen Mikrokapseln im Wachs kann - wenn man als (c) nichtionische Emulgatoren verwendet - verbessert werden, wenn der wäßrigen Mikrokapseldispersion vor der Sprühtrocknung bei 50 bis 100 °C langkettige Fettamine zugegeben werden.
3.2.4) Eine weitere Variante besteht darin, der Mikrokapseldispersion vor der Sprühtrocknung Wachs in Form einer Dispersion und gegebenenfalls nichtionische Emulgatoren zuzugeben. In diesem Fall gibt man zu der Mikrokapseldispersion - bezogen auf Mikrokapseln - 15 bis 70, vorzugsweise 25 bis 50 Gew.-% festes Wachs in Form einer Dispersion und 0 bis 10 Gew.-% eines oder mehrerer der für (c) genannten Mittel, vorzugsweise nichtionische Emulgatoren. Solche Dispersionen liefern durch Sprühtrockung ein leicht fließendes Pulver, das in der Wachsschmelze leicht verteilbar ist. Die Kapseln liegen im wesentlichen als Einzelkapseln vor. Die Wachsdispersion soll möglichst fein sein. Die Wachsteilchen sollten zweckmäßigerweise ≤ 10 µm, vorzugsweise _{%} 2 µm sein.

4) Zu einer Wachsschmelze werden der Emulgator und anschließend die wäßrige Mikrokapseldispersion auf einmal zugegeben und das Wasser bei Normaldruck oder vorzugsweise im Vakuum unter Rühren oberhalb der Schmelztemperatur der Wachse abdestilliert. Vorteilhafterweise leitet man Inertgas durch die Apparatur. Es muß darauf geachtet werden, daß die Wachsmasse flüssig bleibt, da sonst Mischungen entstehen, die einen hohen Anteil an agglomerierten Mikrokapseln enthalten.

5) Die Mikrokapseldispersion wird unter Durchmischen eingeengt bis der Rückstand in Form einer pastösen Masse vorliegt. Das Einengen kann unter Normaldruck im Vakuum oder unter Druck gegebenenfalls unter Überleiten von Luft oder Inertgas erfolgen. Zur weiteren Entfernung des Wassers werden dem Rückstand Dispergiermittel (c), wasserlösliche Wachse und gegebenenfalls niedrig schmelzende oder flüssige Mittel zugegeben, die zur Einstellung der Viskosität der Wachsschmelze benötigt werden. Solche Mittel sind z. B. Vaseline und Mineralöl.

Auf diesem Wege kann das Wasser weitgehend bis praktisch vollständig entfernt werden, wobei die Temperatur 120 °C nicht übersteigen sollte. Nach diesem Verfahren kann das Wasser rascher entfernt werden als bei dem Verfahren, bei dem die Mikrokapseldispersion zur Wachsschmelze gegeben wird und das Wasser aus der Wachsschmelze entfernt wird. Durch die Gegenwart von (c) verursachter Schaum kann mit Hilfe von Entschäumungsmitteln, z. B. solchen auf der Basis von Silikonen, leicht zerstört werden. In die so erhaltene viskose Dispersion kann dann sofort eine Schmelze aus Wachs und den noch erforderlichen Komponenten gegeben werden, wobei durch Rühren eine homogene Schmelze entsteht, welche die Mikrokapseln in dispergierter Form enthält. Man kann aber auch so verfahren, daß man die Komponenten nacheinander einträgt und die Schmelze homogen mischt. In diesem Falle sollten die festen, nicht schmelzenden Komponenten, z. B. Pigmente und Abstandshalter zuletzt zugegeben werden.

Die verschiedenen Verfahren liefern - wenn die angegebenen Maßnahmen beachtet werden - sehr homogene Schmelzen, die für die Herstellung von druckempfindlichen kohlefreien Kopierpapieren hervorragend geeignet sind. Die nach 1) bis 5) erhaltenen Schmelzen enthalten die Mikrokapseln im wesentlichen als Einzelkapseln neben Agglomeraten. Der Anteil an Agglomeraten ist in den meisten Fällen am geringsten, wenn in der Schmelze von Anfang an etwas Wasser vorhanden ist.

Für eine technische Herstellung von Mikrokapseln enthaltenden Wachsmassen ist das Verfahren nach 3.1) bevorzugt, da dieses auf einfache Weise praktisch agglomeratfreie Wachsmassen liefert.

Die Intensität der Durchschrift der Reaktionsdurchschreibepapiere, die Wachs als Bindemittel enthalten, ist im allgemeinen etwas geringer als mit Durchschreibepapieren, die mit wäßrigen Mikrokapseln enthaltenden Dispersionen beschichtet sind. Dies gilt für den Fall, daß die Mikrokapseln enthaltenden Wachsmassen sich auf der Papieroberfläche befindet (d. h. es ist praktisch noch kein Wachs in das Papier eingedrungen). Arbeitet man beim Beschichten so, daß das Wachs in das Papier eindringen kann, so erhält man intensiver durchschreibende Beschichtungen.

Diese Arbeitsweise hat sich besonders zur Herstellung von Durchschlagpapieren für Formularsätze bewährt, bei denen nach dem Beschriften das die Farbbildner enthaltenden Mikrokapseln tragende Einlegeblatt (Durchschlagpapier) entfernt wird. Dieses Einlegeblatt ist gegenüber den bekannten auf Kohle basierenden Durchschlagpapieren sauber. Man erhält - mit dem Durchschlagpapier, das mit der erfindungsgemäßen Wachsmasse beschichtet ist, - saubere Durchschriften, auf denen nach der Entfernung des Einlegeblatts bei der weiteren Behandlung keine ungewollten Durchschriften mehr entstehen.

Die folgenden Ausführungsbeispiele sollen die Erfindung zusätzlich erläutern. Die im folgenden angegebenen Teile und Prozentangaben beziehen sich auf das Gewicht. Die Raumteile verhalten sich zu den Gewichtsteilen wie Liter zu Kilogramm.

### I. Herstellung der Mikrokapseldispersion

### 1.1 Mikrokapseldispersionen 1 bis 4

In einem zylindrisch geformten Rührgefäß mit einem eingebauten Dispergator (sturrax der Fa. Jahnke und Kunkel) werden 968 Teile Wasser und 160 Teile einer 20 %igen Lösung von Poly-2-acrylamido-2-methyl-propansulfonsäure/Natriumsalz (Viskosität 880 mPas) gemischt, die Mischung auf 40 °C erhitzt und mit Ameisensäure auf pH = 4,0 gestellt. In der wäßrigen Lösung werden dann bei der höchsten Umdrehungsgeschwindigkeit 800 Teile einer Lösung auf 9,3 Teilen 3'-Phenyl-7-N-dimethylspirodibenzo- pyran, 22,65 Teilen 2,6-Diphenyl-4-(4'-dimethylaminophenyl)-pyridin, 9,35 Teilen 3-Dibutylamino-5-diethylamino-2,4-diazarhodaminlacton, 6,13 Teilen N-Benzoylleukomethylenblau und 0,40 Teilen Kristallviolettlacton in 749,53 Teilen Dodecylbenzol dispergiert. Zu der Emulsion werden dann innerhalb 3 h gleichmäßig eine auf pH = 4,0 gestellte Lösung aus 120 Teilen eines in Wasser klarlöslichen, partiell methylierten Vorkondensates (enthält ca. 2,3 CH₃0-Gruppen pro Melaminmolekül) aus Melamin und Formaldehyd (Verhältnis 1 : 5,25 Mol) in 132 Teilen Wasser bei 40 °C unter Konstanthaltung des pH-Wertes von 4,0 zugegeben. Nach ca. 1,5 h kann in einer Probe unter dem Mikroskop die Kapselbildung festgestellt werden : die Emulsionströpfchen laufen auf dem Objektträger nicht mehr zusammen. Nach 3 h und 10 min wird der Dispergator abgestellt und die entstandene Mikrokapseldispersion unter Rühren (Propellerrührer) bei den in der Tabelle angegebenen Temperaturen und Zeiten nachgehärtet. Anschließend wird die Kapseldispersion gekühlt und mit Ammoniak auf pH-Werte von 8 bis 9 gestellt. Die Dispersion wird dann über ein Sieb mit 40 J.1.m Maschenweite gesiebt.

Die erhaltenen Dispersionen sind farblos milchig und enthalten nach der Messung im Coulter Counter TF Einzelkapseln mit einem häufigsten Teilchendurchmesser von 5,6 µm. Der Feststoffgehalt beträgt 40,0 %.

### 1.2 Mikrokapseldispersion 5

Die Dispersion wird nach den Angaben unter 1.1 hergestellt jedoch wird eine Lösung aus 180 Teilen des Melamin-Formaldehyd-Vorkondensates in 200 Teilen Wasser (pH = 4,0) innerhalb von 4 h zugegeben. Die 40 %ige Dispersion wird 2 h bei 95 °C und pH 4,0 nachgehärtet. Die Dispersion enthält Einzelkapseln mit einem häufigsten Durchmesser von 3,4 µm (gemessen im COULTER Counter TF).

### 1.3 Mikrokapseldispersion 6

Die Dispersion wird nach 1.1 hergestellt, jedoch erfolgt die Nachhärtung bei pH = 4,1 und 70 °C. Dauer : 5 h. Feststoffgehalt : 40 % ; häufigster Durchmesser der Mikrokapseln : 5,7 µm.

### 1.4 Mikrokapseldispersion 7

Die Dispersion wird wie unter 1.1 angegeben hergestellt, jedoch wird eine Lösung von 180 Teilen eines in Wasser klarlöslichen, partiell methylierten Vorkondensates (enthält ca. 5 OCH₃-Gruppen pro Melaminmolekül) aus Melamin und Formaldehyd (1 : 6 Mol) in 200 Teilen Wasser in 4,5 h zugegeben. Die Nachhärtung erfolgt bei pH 4,0 und 70 °C ; Dauer : 5 h. Feststoffgehalt : 38,9 % ; häufigster Kapseldurchmesser : 5,4 µm.

### 1.5 Mikrokapseldispersion 8

Die Dispersion wird nach 1.4 hergestellt, jedoch wird die gleiche Menge eines partiell methylierten Vorkondensates aus Melamin-Formaldehyd (1 : 5,7 Mol) mit 2,3 CH₃0-Gruppen je Melaminmolekül verwendet. Feststoffgehalt : 38,4 % ; häufigster Kapseldurchmesser : 5,9 µm.

### 11. Prüfung der Wachsmasse

Die hergestellten Wachsmassen wurden wie folgt geprüft.

### a) Verteilung der Mikrokapseln :

Ein Tropfen der Mikrokapseln enthaltenden Wachsschmelze wird auf einen heißen Objektträger gestrichen und unter dem Mikroskop die Mikrokapseln beurteilt.

### b) Anfärben von CF-Schichten

### b1) Anfärbund durch in der Wachsmasse enthaltenen Farbbildner infolge Zerstörung von Mikrokapseln bei der Herstellung der Wachsmasse.

Ca. 1 ml der hergestellten Schmelze wird auf die aktive Seite eines CF-Blattes gegossen. Diese Stelle wird mit « Ansatz bezeichnet. Die Wachsschmelze wird dann mit einem Kartenblatt rasch ausgezogen, so daß eine dünne, nicht in das Papier wegschlagende Beschichtung entsteht (« Schicht »). Das Blatt wird nach 24 stündiger Lagerung am « Ansatz und in der « Schicht" in der Anfärbung beurteilt.

Die Beurteilung erfolgt mit den Noten 1 bis 5, dabei bedeuten
Note 1 = farblos
2 = schwache Färbung
3 = deutliche Färbung
4 = gefärbt
5 = intensive Färbung.

### b2) Anfärben bei der Herstellung von Durchschriften

Das nach b1) erhaltene beschichtete Papier wird mit der beschichteten Seite auf CF-Papier gelegt und mit diesem Satz Durchschriften hergestellt. Die Durchschriften wurden mit den Noten 1 bis 5 bewertet. Dabei bedeuten :
Note 1 = sehr intensive Durchschrift
2 = intensive Durchschrift
3 = gut lesbare Durchschrift
4 = noch lesbare Durchschrift
5 = nicht lesbare Durchschrift

### c) Viskosität der Wachsschmelze

Die Viskosität wurde in einem ®Rotovisko der Fa. Gebr. Haake, Berlin, mit geriffeltem Meßzylinder und Becher bei einer Schergeschwindigkeit von 428 sec-¹ und 85 und 95 °C bestimmt.

### d) Bestimmung des Feststoffgehalts

Hierzu wurde ca. 1 g Wachsschmelze eingewogen und die Probe 5 h bei 105 °C getrocknet.

### III. Ausführungsbeispiele

### Beispiele 1 bis 4

### Herstellung der Mikrokapseln enthaltenden Wachsmasse

In einem heizbaren Rührbehälter mit Ankerrührer und Destillationsaufsatz werden 80 Teile eines Paraffins vom Schmelzpunkt 52 bis 54 °C und 40 Teile eines Esterwachses aus Montansäure und Butandiol-1,4 (Schmelzpunkt 80 bis 83 °C ; Schmelzpunkt der Mischung 71 bis 78 °C) bei 95 °C geschmolzen. Dann werden 27 Teile Vaseline und 21,5 Teile eines Anlagerungsproduktes von 23 Mol Ethylenoxid an ein partiell ungesättigtes C₁₆-/C₁₈-Alkoholgemisch zugefügt und nach dem Lösen auf einmal 280 Teile der unten angegebenen Kapseldispersion unter Rühren zugegeben. Es entsteht eine homogene Dispersion, aus der unter Anlegen von Vakuum (bis 200 mm Hg) bei einer Sumpftemperatur von 90 bis 95 °C langsam alles Wasser abdestilliert wird (Dauer: 3h). Danach belüftet man den Rührbehälter und gießt die Schmelze zum Erstarren in eine Folienwanne.

Es werden folgende Mikrokapseldispersionen verwendet :

Die erhaltenen Wachsmassen wurden nach II geprüft.
a) In den Wachsmassen liegen die Mikrokapseln im wesentlichen als Einzelkapseln vor.
c) Die Viskosität der Schmelze : ca. 180-190 mPa.s (85 °C) und 160-170 mPa.s (95 °C)
d) Feststoffgehalt : 92 bis 93 %.

Die Ergebnisse der Prüfungen nach II b) sind in der Tabelle 1 zusammengefaßt :

Aus den Prüfungsergebnissen geht hervor, daß für die Herstellung von Wachsmassen nach dem Verfahren der Beispiele 1 bis 4 nur solche bei pH = 4 hergestellten Mikrokapseldispersionen geeignet sind, deren Kapseln bei 70 °C und darüber gehärtet wurden. Die Beurteilung der Verfärbung von CF-Papier an der Stelle « Ansatz » ist signifikanter als in der « Schicht », da beim Aufstreichen mit dem Kantenblatt häufig schon Kapseln zerstört werden, was an farbigen Strichen in Streichrichtung zu erkennen ist.

### Beispiel 5

### 5.1 Mikrokapseln enthaltende Wachsmasse

Die Mikrokapseldispersion 3 (hergestellt nach 1.1) wird in einem Sprühtrockner (Gaseingangstemperatur 120 °C) zu einem freifließenden Pulver getrocknet (Restfeuchte : 4 %). 112 Teile des Pulvers werden in die in Beispiel 1 angegebene Wachsschmelze aus Paraffin, Esterwachs, Vaseline und Oxethylierungsprodukt eingetragen und 1 h bei 90 °C gerührt.

Prüfung der nach 5.1 erhaltenen Wachsmasse :
Ila) die homogene Schmelze enthält etwas mehr Agglomerate als die Schmelzen der Beispiele 1 bis 4.
IIb1) Es tritt keine Färbung auf der CF-Schicht auf. Note 1 für « Ansatz und « Schicht ».
Ilc) Viskosität : 350 mPas (85 °C) 260 mPas (95 °C).

Ein gleich gutes Ergebnis erhält man, wenn man die Mikrokapseldispersion 3 nach folgenden Varianten sprühtrocknet :
5.2) Der Dispersion 3 werden 29 %, bezogen auf Feststoffgehalt, einer kugelförmigen, in Wasser nicht löslichen Stärke als Abstandshalter zugegeben. 93 Teile des Trockengutes (Restfeuchte : 3 %) werden in die Wachsschmelze gegeben.
5.3) Der Dispersion 3 werden 80 % des in der Wachsschmelze 5.1) enthaltenen Ethylenoxidadduktes (= 16 %, bezogen auf Mikrokapseln) zugemischt und diese Dispersion getrocknet. Es werden 93 Teile Trockengut (Restfeuchte : 15 %) zu der Wachsschmelze gegeben.
5.4) Der Dispersion 3 werden vor dem Trocknen die unter 5.2) angegebene Menge Stärke und die gesamte Menge des in sonst in der Wachsschmelze vorhandenen Ethylenoxidadduktes ( = 20 %, bezogen auf Mikrokapseln) zugegeben. 117 Teile Trockengut (Restfeuchte : 11 %) werden in die Wachsschmelze gegeben.

Die nach 5.2), 5.3) und 5.4) erhaltenen Wachsmassen färben CF-Papier bei der Prüfung nach II. b1) nicht an.

Prüfung der erhaltenen Wachse nach II. b2), II. c) und II. d) :

### Beispiel 6

6.1) Die Mikrokapseldispersion 5 wird in einer Zentrifuge 1/2 h bei 600 g zentrifugiert. Dabei setzen sich die Mikrokapseln an der Oberfläche ab und können als fester Kuchen entnommen werden (Wassergehalt : 39 %).

6.2) Zu einer 90 °C warmen Schmelze aus 80 Teilen Paraffin (Fp. 52 bis 54 °C), 40 Teilen des in Beispiel 1 genannten Esterwachs, 27 Teilen Vaseline (weiß) und 21,5 Teilen des in Beispiel 1 genannten Ethylenoxidadduktes, die 22,4 Teile eines freifließenden, körnigen Harnstoff-Formaldehydkondensationsprodukts (Durchmesser der Körner ca. 1 µm, die Agglomerate von bis zu 12 µm Durchmesser bilden) enthält, werden unter Rühren 184 Teile des nach 6.1) erhaltenen wäßrigen Kuchens eingetragen. Nach 30 min liegt eine homogene Schmelze vor, welcher der Gehalt an Wasser nicht anzusehen ist (Wassergehalt : 17,8 %).

6.3) Bei der Prüfung nach II. b1) tritt auf der CF-Schicht keine Verfärbung auf. Auch ist ein Werfen des Papiers (trotz des Gehalts der Schmelze an Wasser) nicht festzustellen. Mit aus dieser Wachsmasse hergestellten CB-Beschichtungen erhält man gut lesbare Durchschriften : Note 3 (nach II. b2)).

Verwendet man dagegen anstelle der Mikrokapseldispersion 5 die Mikrokapseldispersion 2, so erhält man eine Wachsmasse (Restfeuchte : 6,4 %), welche bei der Prüfung nach II. b1) die CF-Schicht kräftig grünlich-grau färbt. Note 4 (« Ansatz und « Schicht »). Die mit dieser Wachsmasse erhaltenen Durchschriften sind noch recht gut lesbar (Note 3-4). Viskosität (llc) : 186 mPas bei 95 °C.

### Beispiel 7

In der in Beispiel 1 beschriebenen Apparatur werden 28,8 Teile Paraffin (Fp. 52 bis 54 °C), 14,4 Teile des in Beispiel 1 angegebenen Esterwachses, 4,9 Teile Vaseline (weiß) und 4,8 Teile des Ethylenoxidadduktes aus Beispiel 1 bei 80 °C geschmolzen. Zu der homogenen Schmelze werden bei dieser Temperatur unter Rühren 62 Teile Mikrokapseldispersion 6 zugegeben und bei langsam fallendem Druck bei einer Sumpftemperatur zwischen 82 und 73 °C 35 Teile Wasser abdestilliert. Dabei darf die Schmelze - als Folge durch zu rasches Verdampfen von Wasser ― örtlich nicht unter den Erstarrungspunkt fallen, da sich dadurch Agglomerate bilden können, die sich nicht mehr zerteilen lassen. Die erhaltene Wachsmasse hat bei 85 °C eine Viskosität von 139, bei 95 °C von 131 mPas. Feststoffgehalt nach II d) : 98,2%.

Im Aufstrich auf einem geheizten Objektträger sind vorwiegend Einzelkapseln neben wenig Agglomeraten festzustellen. Die Prüfung nach II b) ergab
II b.1) Note 1 « Ansatz
   1-2 im Strich (kaum wahrnehmbare strichförmige graue Striche)
II b.2) Note 3-4 (Menge : 5 g Wachsmasse/m²)

### Beispiel 8

39,1 Teile Mikrokapseldispersion 7 werden unter Rühren bei 90 °C mit 2,2 Teilen des Ethylenoxidadduktes aus Beispiel 1 und 5,95 Teilen Vaseline (weiß) gemischt und aus dieser Mischung unter vermindertem Druck 15,3 Teile Wasser abdestilliert. Zur Verhütung von Schaum wird eine geringe Menge eines Entschäumers (Basis : Silikon) zugegeben.

In diese flüssige Mischung wird dann eine 90 °C warme Schmelze aus 17,6 Teilen Paraffin (Fp. 52 bis 54 °C), 8,8 Teilen des in Beispiel 1 angegebenen Esterwachs und 1,5 Teilen des vorstehend angegebenen Ethylenoxidadduktes gegeben. Die Wachssmelze wird sofort dispergiert. Die Mischung wird noch 1,5 h bei 88 °C nachgerührt und dann abgelassen. Feststoffgehalt : 84,4 %. Viskosität der Schmelze bei 85 °C : 574 mPas, bei 95 °C : 485 mPas.

Bei der Prüfung nach II. b1) wird sowohl im « Ansatz » wie « in der Schicht » keine Färbung festgestellt. Note : 1.

Die Prüfung der Durchschrift nach II. b2) ergab die Note 2-3 (Beschichtungsgewicht : 6,5 g/m²).

### Beispiel 9

64 Teile Mikrokapseldispersion 8 werden mit 3,23 Teilen des Ethylenoxidadduktes aus Beispiel 1 und 5,95 Teilen Vaseline (weiß) bei 80 °C gemischt und aus dieser Mischung innerhalb von 4 h 33,2 Teile Wasser unter vermindertem Druck abdestilliert (Sumpftemperatur : 50 bis 80 °C). Der Rückstand wird auf 80 °C erwärmt und dazu eine 90 °C warme Schmelze aus 17,6 Teilen Paraffin (Fp. 52 bis 54 °C), 8,8 Teilen des in Beispiel 1 angegebenen Esterwachses und 1,5 Teilen des vorstehend genannten Ethylenoxidadduktes gegeben und das Gemisch 2,5 h bei 90 °C dispergiert. Viskosität der Masse bei 85 °C : 120 mPas. Feststoffgehalt : 93,1 %.

Eine auf einem Objektträger geschmolzene und verstrichene Probe zeigt unter dem Mikroskop vorwiegend Einzelkapseln. Die Prüfung nach II. b1) und II, b2) ergibt :
nach II b1) Note 1 ; Ansatz und Schicht : keine Verfärbung feststellbar.
nach II b2) Note 1 ; sehr gute lesbare, scharfe Durchschrift.

### Beispiel 10

In einem 150 Raumteile fassenden Kessel mit Propeller-Rührer werden 86,6 Teile Kapseldispersion 8 zusammen mit 6,4 Teilen Emulgator gemäß Beispiel 1 und 0,005 Teile eines Silikonentschäumers vorgelegt, auf 90 °C erwärmt und dann im Verlauf von 3 Stunden im Vakuum 37,9 Teile Wasser entfernt. Danach läßt man unter Rühren in die 90 °C heiße Vorlage eine heiße Schmelze aus 9,8 Teilen Paraffin (Schmelzpunkt 69-73 °C) und 19,6 Teile Esterwachs gemäß Beispiel 1 einlaufen. Die Schmelze wird sofort dispergiert. Man schließt den Kessel und dispergiert unter Vakuum noch 2 Stunden, wobei man weitere 3,3 Teile Wasser abdestilliert. Man erhält eine homogene Schmelze, die 50 % Kapseln, bezogen auf Feststoff enthält. Der Feststoffgehalt beträgt 82,0 %. Viskosität bei 85 °C : 505 mPas ; bei 95 °C : 530 mPas. Die Schmelze enthält einzelne Kapseln.

Bei der Prüfung nach II b1) wird sowohl beim « Ansatz » als auch « im Strich keine Verfärbung beobachtet. Note : 1. Die Prüfung der Durchschrift nach Beispiel II b2) ergab die Note 1-2 (Beschichtungsgewicht 5,3 g/ₘ²).

### Beispiel 11

552 Teile Mikrokapseldispersion 8 (von 1.5) werden mit 43 Teilen eines Adduktes von 23 Mol EO an partiell ungesättigtes C₁₆-/C₁₈-Alkoholgemisch gemischt und aus dem Gemisch bei 90 °C unter vermindertem Druck in 3,5 h 208 Teile Wasser abgezogen. Dann wird langsam eine Schmelze aus 98 Teilen Paraffin (Schmp. 69-73 °C) und 196 Teilen des Esterwachses aus Beispiel 1 zugegeben und die Mischung 3 h bei 90 °C unter vermindertem Druck weitergerührt. Dabei gehen noch 107 Teile Wasser über. In die Schmelze werden anschließend 46 Teile einer kugelförmigen Stärke (Spezialstärke K der Fa. Amylum) langsam eingetragen und 1 h homogenisiert. Es entsteht eine dünnflüssige Schmelze. Viskosität: 319 mPas (85°C) ; 226 mPas (95°C) ; Feststoffgehalt : 92,2 %.

Prüfung der Wachsmasse
nach II b1) wird sowohl beim « Ansatz » als auch « im Strich » keine Verfärbung beobachtet ; Note : 1 ; in der Durchschrift nach II b2) : Note 1-2 (Beschichtung 5,5 g/m²).

Erwärmt man das nach II b1) erhaltene beschichtete Papier 2 h auf 120 °C (Trockenschrank), so tritt keine Verfärbung durch entwickelten Farbbildner wohl aber durch das in das Papier eingedrungene Wachs ein. Das so behandelte Papier ergibt bei der Prüfung nach II b2) hervorragend intensive Durchschriften ; Note : 1. Dieses Blatt kann z. B. als Durchschlagpapier verwendet werden.

### Beispiel 12

a) 560 Teile Mikrokapseldispersion 8 und 23 Teile des Emulgators aus Beispiel 11 und 5 Tropfen eines Silikonentschäumers werden gemischt und unter vermindertem Druck 1,5 h bei 89 °C gerührt, wobei 219 Teile Wasser abdestillieren. Bei 90 °C wird unter gutem Rühren die Schmelze einer Mischung aus 196 Teilen Montansäurewachs (Schmp. 80-83 °C), 98 Teilen Paraffin (Schmp. 69-73 °C) und 20 Teilen des Emulgators aus Beispiel 11 zugegeben und die resultierende Mischung 5 h unter vermindertem Druck homogen gerührt. Dabei gehen weitere 65 Teile Wasser über. Es entsteht eine homogene glatte Schmelze, die Einzelkapseln enthält. Feststoffgehalt : 85,1 %. Viskosität : 412 mPas (85 °C) ; 324 mPas (95 °C).

Bei der Prüfung nach II b1) wird sowohl beim « Ansatz als auch « im Strich keine Färbung festgestellt (Note : 1).

Die Prüfung der Intensität der Durchschrift nach II b2) ergab die Note 3 (Beschichtung : 4,8 g/m²).

Wird das beschichtete Papier 2 h bei 120°C gelagert erhält man mit Wachs getränktes Papier, das Durchschriften mit der Note 1-2 liefert.

b) Verwendet man bei a) anstelle der 196 Teile Montansäure-Wachs, die gleiche Menge einer gebleichten, mit Ethylenglykol veresterten Montansäure (Schmp. 77-80 °C), so erhält man eine homogene Schmelze, die Einzelkapseln enthält. Feststoffgehalt : 89,5 %. Viskosität : 251 mPas (85°C) ; 307 mPas (95 °C).

Bei der Prüfung dieser Masse nach II b1) wird sowohl beim « Ansatz als auch « im Strich keine Verfärbung festgestellt; Note : 1.

Die Prüfung der Intensität der Durchschrift nach II b2) ergab die Note 2 (Beschichtung : 5,8 g/m²). Wird das nach II b1) beschichtete Papier 2 h bei 105°C gelagert, erhält man ein mit Wachs durchtränktes Papier, das sehr intensive Durchschriften (Note : 1) liefert.

### Beispiel 13

a) 801 Teile Mikrokapseldispersion 8 und 308 Teile einer wäßrigen Dispersion, die 16,5 % Ethylenglykolester der Montansäure, 10% Ozokerit und 4,5% eines Emulgatorgemisches aus dem in Beispiel 11 genannten Emulgator und Tributylphenol + 4 EO (Verhältnis 8,5 : 1,5) werden gemischt und die erhaltene Dispersion bei einer Eingangstemperatur von 120°C im Sprühturm getrocknet (Gasausgangstemperatur : 70 °C).
b) 109 Teile des feinen, rieselfähigen Trockengutes werden in eine Schmelze aus 24 Teilen eines Esterwachses aus Montansäure und Butandiol (Schmp. 80-83 °C), 13 Teilen eines EO-Adduktes von 23 Mol EO an ein partiell ungesättigtes C₁₆-/C₁₈-Alkoholgemisch und 53 Teilen Paraffin (Schmp. 52-54 °C) unter Rühren eingetragen und 4 h bei 90 °C gerührt. In die homogene Schmelze werden dann im Verlauf 1 h 15,2 Teile einer kugelförmigen Stärke (Spezialstärke K der Fa. Amylum) eingetragen und die Schmelze homogen gerührt. Es wird eine homogene, glatte Schmelze erhalten. Feststoffgehalt : 99 %. Viskosität bei 85 und 95 °C : 800 mPas. Die Schmelze enthält im wesentlichen Einzelkapseln.

Bei der Prüfung nach II b1) wird sowohl beim « Ansatz » als auch « im Strich keine Verfärbung festgestellt ; Note : 1.

Da die Schmelze für einen Auftrag zu viskos war, wurde in einer Probe die Viskosität durch Untermischen von 10 % Benzin erniedrigt und diese Schmelze zur Prüfung der Durchschrift nach II b2) verwendet : Note 1-2 (Beschichtung 7,2 g/m²).

Praktisch das gleiche Ergebnis wird erzielt, wenn die Viskosität der Schmelze durch Einemulgieren von Wasser (7 %) erniedrigt wird.

### Beispiel 14

a) 750 Teile Mikrokapseldispersion 8 werden mit 385 Teilen einer Dispersion, die 35% einer mit Ethylenglykol veresterten Montansäure und 5 % eines Adduktes von 23 Mol EO an Talgfettalkohol enthält, gemischt und durch Versprühen getrocknet (Gaseingangstemperatur 120°C, Ausgangstemperatur 70 °C).

Der Durchmesser der Wachsteilchen in der Wachsdispersion liegt deutlich unter 1 µm, so daß die Teilchen unter dem Lichtmikroskop nicht mehr zu erkennen sind.

b) 152 Teile des leichtfließenden Trockengutes werden in Portionen in eine 95 °C warme Schmelze aus 53 Teillen Paraffin (Schmp. 52-54 °C) und 4,5 Teilen des Adduktes von 23 Mol EO an ein partiell ungesättigtes C₁₆-/C₁₈-Alkoholgemisch eingetragen. Die Schmelze wird 3 h nachgerührt. Sie enthält praktisch kein Wasser. Die Kapseln sind nicht agglomeriert. Viskosität bei 95 °C : > 800 Pas.

Bei der Prüfung nach II b1) wird sowohl beim « Ansatz» als auch « im Strich » keine Verfärbung gefunden. Note: 1.

Zur Prüfung der Durchschrift nach II b2) wurde die Schmelze mit 10 % Benzin verdünnt. Note : 1 (Beschichtung : ₃,₇ g_{/m}²).

### Beispiel 15

Die Mikrokapseldispersion 3 (hergestellt nach 1.1) wird in einem Sprühtrockner (Gaseingangstemperatur : 120 °C) zu einem freifließenden Pulver getrocknet. Restfeuchte : 4%.

15.1 90 Teile dieses Pulvers werden langsam in eine Schmelze aus 72 Teilen Paraffin (Schmp. 52 bis 54 °C), 60 Teilen Esterwachs aus Montansäure und Ethylenglykol (Schmp. 78 bis 80 °C) und 5 Teilen Natriumsalz der Montanwachssäure (Säurezahl 140) in Form einer 26,5 %igen wäßrigen Paste eingetragen und 3 h bei 90 °C gerührt. Man erhält eine pastöse Schmelze, die noch viele Kapselagglomerate enthält.

15.2 90 Teile Mikrokapselpulver werden wie unter 15.1 in eine Schmelze aus 87 Teilen Paraffin, 60 Teilen des in 15.1 angegebenen Esterwachses und 9 Teilen Natriumsalz der in 15.1 angegebenen Montanwachssäure in Form einer 26,5 %igen wäßrigen Paste eingetragen und homogen gerührt.

Man erhält eine praktisch glatte Schmelze, die keine Agglomerate mehr enthält. Feststoffgehalt : 93.4 %, Viskosität: 121 mPas (85 °C).

Prüfung der Wachsmasse nach Ilb) :
IIb1) Ansatz : Note 1 ; Schicht : Note 1 bis 2 (kaum wahrnehmbare Striche)
IIb2) Intensität der Durchschrift: Note 2 bis 3
15.3 In der Intensität der Durchschrift vergleichbare Ergebnisse erhält man, wenn man in dem Wachsgemisch von 15.2 anstelle des dort angegebenen Natriumsalzes der Montanwachssäure ein Natriumsalz einer Montanwachssäure mit einer Säurezahl von 120 in Form einer 27,4 %igen wäßrigen Paste anwendet und sonst wie in 15.1 verfährt.

Die Schmelze enthält Einzelkapseln, daneben auch einige Agglomerate. Feststoffgehalt : 92,8 %, Viskosität: 130 mPas (85 °C) ; 110 mPas (95 °C).

Prüfung nach Ilb) :
IIb1) Ansatz : Note 1 ; Schicht : Note 1 bis 2
IIb2) Durchschrift: Note 2.

### Beispiel 16

16.1 Es wird wie in Beispiel 15.2 verfahren, jedoch enthält die Wachsschmelze zusätzlich 1 Teil eines Ethylenoxidadduktes von 23 Mol Ethylenoxid an ein partiell ungesättigtes C₁₆/C₁₈-Alkoholgemisch.

16.2 Man verfährt wie in 16.1, wendet jedoch 3 Teile des unter 16.1 genannten Ethylenoxidadduktes an.

Nach 3 h bei 90 °C erhält man in beiden Fällen glatte homogene Schmelzen, die praktisch nur Einzelkapseln enthalten.

Im Falle der mit der Wachsmasse aus Beispiel 16.2 erhaltenen Beschichtung wird eine intensivere Durchschrift (Note : 2) erhalten, wenn das beschichtete Papier 2 h bei 80 °C gelagert wurde.

### Beispiel 17

71 Teile der nach Beispiel 5.1 erhaltenen pulverförmigen Mikrokapseln werden langsam in eine Schmelze aus 72 Teilen Paraffin (Schmp. 52 bis 54 °C), 60 Teilen Esterwachs (aus Montanwachssäure und Ethylenglykol), 22,5 Teilen einer 40 %igen wäßrigen Lösung von C,₅-Paraffinsulfonat/Natriumsalz (=9 g trocken), 1 Teil des in Beispiel 16.1 angegebenen Ethylenoxidadduktes und 10 Teilen Wasser eingetragen und 3 h bei 90 °C homogen gerührt. Die Schmelze enthält praktisch nur Einzelkapseln. Feststoffgehalt : 92,8 % ; Viskosität: 243 mPas (85 °C), 150 mPas (95 °C).

Prüfung nach Ilb) :
IIb1) Ansatz : 1 ; Schicht : 1
IIb2) Durchschrift: 3

### Beispiel 18

In eine Schmelze aus 72 Teilen Paraffin (Schmp. 52 bis 54 °C), 60 Teilen Esterwachs (Schmp. 78 bis 80 °C, Montanwachssäure und Ethylenglykol), 32 Teilen einer 28,4%igen wäßrigen Lösung von Natriumlaurylsulfat (= 9 Teile trocken) und 3 Teilen des in Beispiel 16.1 angegebenen Ethylenoxidadduktes werden langsam 71 Teile durch Sprühtrockung isolierte Mikrokapseln eingearbeitet und die Mischung 3 h bei 90 °C homogen gerührt. Die Schmelze enthält im wesentlichen Einzelkapseln.
Feststoffgehalt : 93,1 %
Viskosität : 307 mPas (85°C) ; 258 mPas (95 °C).
Prüfung nach Ilb :
   IIb1) Ansatz : 1 ; Schicht : 1
   IIb2) Durchschrift : 2 bis 3

## Patentansprüche

1. Mikrokapseln enthaltende Wachsmassen, bestehend aus - bezogen auf (a + b + c) -
a) 20 bis 55 Gew.-% Mikrokapseln,
b) 79 bis 30 Gew.-% Wachs oder ein Gemisch verschiedener Wachse mit einem Schmelzpunkt zwischen etwa 50 und 140 °C,
c) 1 bis 10 Gew.-% mindestens einem nichtionischen Emulgator, mindestens ein Alkalimetallsalz von Montanwachssäuren, oder einem Gemisch aus (a) mindestens einem nichtionischen Emulgator und (ß) mindestens einem Alkalimetallsalz von Montansäuren, von Cᵢₒ- bis C₂ₒ-Fettalkoholsulfaten und/oder von C₁₀- bis C₂₀-Alkansulfonaten,
d) 0 bis 20 Gew.-% Pigmente und/oder Füllstoffe,
e) 0 bis 60 Gew.-% flüchtige Anteile und ggf.
f) weitere in solchen Wachsmassen übliche Mittel,
wobei das Wandmaterial der Mikrokapseln (a) ein polymeres Melamin-Formaldehyd-Kondensat ist, das durch Kondensation von Melamin mit Formaldehyd, von Methylolmelaminen und/oder deren Methyläthern bei einem Verhältnis von Melamin zu Formaldehyd von 1 : 2 bis 1 : 6 bei pH 3,5 bis 5,5 und Temperaturen von 60 bis 100 °C und 2 bis 10 stündigem Aushärten bei 60 bis 100 °C erhalten wird und wobei das Verhältnis Kernmaterial zu Wandmaterial in der Kapsel 1 : 15 bis 1 : beträgt und die Mikrokapseln einen Durchmesser von 2 bis 10 µm aufweisen.

2. Wachsmassen gemäß Anspruch 1, dadurch gekennzeichnet, daß diese als (c) mindestens ein Alkalimetallsalz von Montanwachssäuren oder ein Gemisch aus mindestens einem Alkalimetallsalz von Montanwachssäuren und mindestens einem Umsetzungsprodukt von Stearylalkohol, Talgfettalkohol und oder einem partiell ungesättigten C₁₆/C₁₈-Alkanolgemisch mit 13 bis 30 Mol Ethylenoxid je Mol Alkohol enthalten.

3. Wachsmassen gemäß Anspruch 1 oder 2, dadurch gekennzeichnet, daß diese 3 bis 10 Gew.% (c), bezogen auf (a + b + c), enthalten.

4. Verfahren zur Herstellung von Mikrokapseln enthaltenden Wachsmassen gemäß Anspruch 1 durch Mischen der Komponenten mit Wachs in der Schmelze, dadurch gekennzeichnet, daß man als (a) Mikrokapseln verwendet, die durch Sprühtrocknung einer wäßrigen Mikrokapseldispersion erhalten wurden, welche - bezogen auf Mikrokapseln -15 bis 70 Gew.-% festes Wachs in Form einer wäßrigen Dispersion und 0 bis 10 Gew.-% mindestens eines nichtionischen Emulgators, eines Alkalimetallsalzes von Montanwachssäuren oder eines Gemisches aus (a) mindestens einem nichtionischen Emulgator und (ß) einem Alkalimetallsalz von Montanwachssäuren, von C₁₀- bis Czo-Fettalkoholsulfaten und/oder von C₁₀- bis C₂ₒ-Alkansulfonaten enthält.

5. Verfahren zur Herstellung von Mikrokapseln enthaltenden Wachsmassen gemäß Anspruch 1 durch Mischen der Komponenten in der Schmelze, dadurch gekennzeichnet, daß man die durch Sprühtrocknung isolierten Mikrokapseln (a) in einer Schmelze aus (b) und einem Alkalimetallsalz von Montanwachssäuren oder einem Gemisch aus (α) einem nichtionischen Emulgator und (ß) einem Alkalimetallsalz von Montanwachssäuren, von C₁₀- bis C2o-Fettalkoholsulfaten und/oder von C₁₀- bis C₂₀-Alkansulfonaten als (c) und in Gegenwart von 1 bis 15 Gew.% Wasser (e), bezogen auf (a + b + c), homogenisiert.

6. Verfahren zur Herstellung von Mikrokapseln enthaltenden Wachsmassen gemäß Anspruch 2 durch Mischen der Komponenten in der Schmelze, dadurch gekennzeichnet, daß man die durch Sprühtrocknung isolierten Mikrokapseln (a) in einer Schmelze aus (b) und einem Alkalimetallsalz von Montanwachssäuren oder einem Gemisch aus Alkalimetallsalzen von Montanwachssäuren und einem Umsetzungsprodukt von Stearylalkohol, Talgfettalkohol und/oder einem partiell ungesättigten C₁₆/C₁₈-Alkanolgemisch mit 13 bis 30 Mol Ethylenoxid je Mol Alkohol als (c) in Gegenwart von 1 bis 15 Gew.% Wasser, bezogen auf (a + b + c), homogenisiert.

7. Verwendung von Mikrokapseln enthaltenden Wachsmassen gemäß den Ansprüchen 1, 2 oder 3 zur Herstellung von Reaktionsdurchschreibepapieren oder von mit Mikrokapseln beschichteten Durchschlagpapieren.

## Claims

1. A microcapsule-containing wax composition which contains - based on (a + b + c) -
a) from 20 to 55 % by weight of microcapsules,
b) from 79 to 30 % by weight of wax, or of a mixture of different waxes, having a melting point of from about 50 to 140 °C,
c) from 1 to 10 % by weight of at least one non-ionic emulsifier, at least one alkali metal salt of a montan wax acid or a mixture of (a) at least one non-ionic emulsifier and (ß) at least one alkali metal salt of a montan wax acid or C₁ₒ-C₂ₒ-fatty alcohol-sulfate and/or C₁₀-C₂₀-alkanesulfonate,
d) from 0 to 20 % by weight of pigments and/or fillers, and
e) from 0 to 60 % by weight of volatile constituents, with or without
f) other agents usually used in such wax compositions, the wall material of the microcapsules (a) being a polymeric melamine-formaldehyde condensate which is obtained by condensing melamine with formaldehyde or condensing methylol-melamines and/or their methyl ethers, using a ratio of melamine to formaldehyde of from 1 : 2 to 1 : 6, at a pH of from 3.5 to 5.5 and at from 60 to 100 °C, and then hardening for from 2 to 10 hours at from 60 to 100 °C, the ratio of core material to wall material in the capsules being from 1 : 15 to 1 : 2 and the microcapsules having a diameter of from 2 to 10 µm.

2. A wax composition as claimed in claim 1, wherein (c) consists of at least one alkali metal salt of a montan wax acid or a mixture of at least one alkali metal salt of a montan wax acid and at least one reaction product of from 13 to 30 moles of ethylene oxide with one mole of stearyl alcohol, tallow alcohol and/or a partially unsaturated C₁₆-C₁₈-alkanol mixture.

3. A wax composition as claimed in claim 1 or 2, which contains from 3 to 10 % by weight, based on (a + b + c), of (c).

4. A process for the production of a microcapsulecontaining wax composition as claimed in claim 1 by mixing the components in the wax melt, wherein there are used as (a) microcapsules which have been obtained by spray-drying an aqueous microcapsule dispersion containing - based on the microcapsules - 15 to 70 % by weight of solid wax in the form of an aqueous dispersion, and 0 to 10 % by weight of at least one non-ionic emulsifier, at least one alkali metal salt of a montan wax acid or a mixture of (a) at least one non-ionic emulsifier and (β) an alkali metal salt of a montan wax acid, a C₁₀-C₂₀-fatty alcohol-sulfate and/or a C₁₀-C₂₀-alkanesulfonate.

5. A process for the production of a microcapsulecontaining wax composition as claimed in claim 1 by mixing the components in the melt, wherein the microcapsules (a) isolated by spray-drying are homogenized in a melt of (b) and an alkali metal salt of a montan wax acid or a mixture of (a) a non-ionic emulsifier and (ß) an alkali metal salt of montan wax acid, a C₁₀-C₂₀-fatty alcohol-sulfate and/or a Cₗₒ-C₂ₒ-alkanesulfonate as (c), and in the presence of from 1 to 15 % by weight, based on (a + b + c), of water.

6. A process for the production of a microcapsule-containing wax composition as claimed in claim 2 by mixing the components in the melt, wherein the microcapsules (a) isolated by spray-drying are homogenized in a melt of (b) and an alkali metal salt of a montan wax acid or a mixture of an alkali metal salt of a montan wax acid and a reaction product of from 13 to 30 moles of ethylene oxide with one mole of stearyl alcohol, tallow alcohol and/or a partially unsaturated C₁₆-C₁₈-alkanol mixture as (c), in the presence of from 1 to 15 % by weight, based on (a + b + c), of water.

7. The use of a microcapsule-containing wax composition as claimed in claim 1, 2 or 3 for the production of carbonless copy paper or microcapsule-coated copy paper.

## Revendications

1. Masses cireuses contenant des microcapsules, consistant en - par rapport à (a + b + c) -
a) 20 à 55 % en poids de microcapsules,
b) 79 à 30 % en poids de cire ou d'un mélange de plusieurs cires dont le point de fusion va d'environ 50 à 140°C,
c) 1 à 10 % en poids d'au moins un agent émulsionnant non-ionique, au moins un sel de métal alcalin d'acides de la cire de lignite, ou d'un mélange de (a) au moins un agent émulsionnant non ionique et (β) au moins un sel de métal alcalin d'acides de cire de lignite, de sulfates d'alcools gras en C 10-C 20 et/ou d'alcane-sulfonates en C 10-C 20,
d) 0 à 20 % en poids de pigments et/ou matières de charge,
e) 0 à 60 % en poids de fractions volatiles, et le cas échéant,
f) d'autres produits usuels dans ces masses cireuses, la matière de paroi des microcapsules (a) consistant en un condensat polymère mélamine-formaldéhyde qui a été obtenu par condensation de la mélamine avec du formaldéhyde, de méthylolmélamines et/ou de leurs éthers méthyliques avec un rapport mélamine/formaldéhyde de 1 : 2 à 1 : 6 à un pH de 3,5 à 5,5 et à des températures de 60 à 100 °C et durcissement final de 2 à 10 heures à une température de 60 à 100°C, le rapport matière de noyau/matière de paroi dans la capsule allant de 1 : 15 à 1 : 2 et les microcapsules présentant un diamètre de 2 à 10 microns.

2. Masses cireuses selon la revendication 1, caractérisées en ce qu'elles contiennent en tant que composant (c) au moins un sel de métal alcalin d'acides de la cire de lignite et d'au moins un produit de réaction de l'alcool stéarylique, des alcools gras de suif et/ou d'un mélange d'alcanols partiellement insaturés en C 16-C 18 avec 13 à 30 moles d'oxyde d'éthylène par mole d'alcool.

3. Masses cireuses selon la revendication 1 ou 2, caractérisées en ce qu'elles contiennent de 3 à 10 % en poids du composant (c) par rapport à (a + b + c).

4. Procédé de préparation des masses cireuses contenant des microcapsules selon la revendication 1, par mélange des composants avec une cire à l'état fondu, caractérisé en ce que l'on utilise en tant que composant (a) des microcapsules qui ont été obtenues par atomisation d'une dispersion aqueuse de microcapsules contenant - par rapport aux microcapsules - de 15 à 70 % en poids d'une cire solide à l'état de dispersion aqueuse et de 0 à 10 % en poids d'au moins un agent émulsionnant non ionique, d'un sel de métal alcalin d'acides de la cire de lignite ou d'un mélange de (a) au moins un agent émulsionnant non ionique et (ß) un sel de métal alcalin d'acides de la cire de lignite, de sulfates d'alcools gras en C 10-C 20 et/ou d'alcane-sulfonates en C 10-C 20.

5. Procédé de préparation des masses cireuses contenant des microcapsules selon la revendication 1, par mélange des composants à l'état fondu, caractérisé en ce que l'on homogénéise les microcapsules (a) isolées par atomisation dans une masse fondue de (b) et d'un sel de métal alcalin d'acide de cire de lignite ou d'un mélange de (a) un agent émulsionnant non-ionique et (p) un sel de métal alcalin d'acides de cire de lignite, de sulfates d'alcools gras en C 10-C 20 et/ou d'alcane-sulfonates en C 10-C 20 en tant que composant (c) et en présence de 1 à 15 % en poids d'eau (e) par rapport à (a + b + c).

6. Procédé de préparation des masses cireuses contenant des microcapsules selon la revendication 2, par mélange des composants à l'état fondu, caractérisé en ce que l'on homogénéise les microcapsules (a) isolées par atomisation dans une masse fondue de (b) et d'un sel de métal alcalin d'acides de cire de lignite ou d'un mélange de sel de métal alcalin d'acides de cire de lignite et d'un produit de réaction de l'alcool stéarylique, des alcools gras de suif et/ou d'un mélange d'alcanols partiellement insaturés en C 16-C 18 avec 13 à 30 moles d'oxyde d'éthylène par mole d'alcool en tant que composant (c) en présence de 1 à 15 % en poids d'eau par rapport à (a + b + c).

7. Utilisation des masses cireuses contenant des microcapsules selon les revendications 2 ou 3, pour la préparation de papiers à copier réactifs ou de papiers à copier revêtus de microcapsules.
